# EUROPÄISCHE PATENTSCHRIFT

(11) **EP 1 796 488 B1**
(45) Veröffentlichungstag und Bekanntmachung des Hinweises auf die Patenterteilung: **24.12.2008**
(21) Anmeldenummer: 05797962.7
(22) Anmeldetag: 06.10.2005
(51) Int. Cl.: A24D 3/10, A24D 3/16

(54) **TABAKRAUCHFILTER ODER-FILTERELEMENTE MIT EINEM GEHALT AN ZUSATZSTOFFEN**
TOBACCO SMOKING FILTER OR FILTER ELEMENT WITH A CONTENT OF ADJUNCTS
FILTRE OU ELEMENT FILTRANT DE FUMEE DE TABAC AYANT UNE TENEUR EN ADDITIFS

(30) Priorität: 06.10.2004 DE 102004048651
(43) Veröffentlichungstag der Anmeldung: 20.06.2007
(73) Patentinhaber: Rhodia Acetow GmbH, 79108 Freiburg (DE)
(72) Erfinder: SCHÜTZ, Eckart, 79194 Gundelfingen (DE); MAURER, Günter, 79395 Neuenburg (DE); TEUFEL, Eberhard, 79194 Gundelfingen (DE); RUSTEMEYER, Paul, 79194 Gundelfingen (DE)
(74) Vertreter: Hagemann, Heinrich
(86) Internationale Anmeldenummer: PCT/EP2005/010775
(87) Internationale Veröffentlichungsnummer: WO 2006/037640

(56) Entgegenhaltungen:
- EP-A- 0 859 558
- WO-A-01/28369
- US-A- 2 881 770
- US-A- 4 193 412

## Beschreibung

Die Erfindung betrifft einstückig aufgebaute Tabakrauchfilter oder -filterelemente, die Fasern, Filamente oder Folien auf Basis von spinnbaren bzw. zu Folien verarbeitbaren Polymeren oder Polymermischungen und einen oder mehrere Zusatzstoffe enthalten.

Tabakrauchfilter obiger Art sind im Stand der Technik bekannt. Dabei soll unter "einstückig" verstanden werden, dass die Tabakrauchfilter in längs-axialer Richtung einheitlich aufgebaut sind und ohne weitere begrenzende Filterelemente hergestellt werden können. Hier besteht ein relevanter Unterschied zu sogenannten "Kammerfiltern", bei denen zwischen in longitudinaler Richtung mit einem Abstand angeordnete Filterelemente aus herkömmlichem Filtermaterial eine durch ein Umhüllungspapier nach außen begrenzte Kammer geschaffen wird, die durch Zusatzstoffe wie etwa granuläre Aktivkohle gefüllt sein kann.

Es hat nicht an Versuchen gefehlt, Filterkonstruktionen zu entwerfen, die eine besonders effiziente Nutzung poröser Zusatzstoffe erlauben. Die genannte Kammerfilter-Konstruktion weist in der effizienten Nutzung der einbezogenen Aktivkohle Nachteile auf. Wegen der Limitierung des Füllgrades der Kammer und durch die vergleichsweise grobe Körnung der Aktivkohle strömt ein Teil des Rauches durch den nicht gefüllten Teil der Kammer und gelangt somit nicht mit der Aktivkohle in unmittelbaren Kontakt. Die Partikelgröße der Aktivkohle kann nicht beliebig reduziert werden, da dies einen für den Raucher nicht akzeptablen Anstieg des Zugwiderstandes zur Folge hätte. In dieser Hinsicht günstiger verhält sich die in der EP-A-O 014 477 beschriebene Filterkonstruktion, bei der granuläre Aktivkohle in ein Filterelement in einer Weise eingestreut wird, dass eine annähernd homogene Verteilung der Aktivkohlepartikel in den ihrerseits homogen verteilten Fasern bzw. Filamenten des Filtermaterials sichergestellt ist. Wenngleich auf diese Weise eine By-Pass-Bildung ausgeschlossen werden kann, so sind doch grobkörnige Zusatzstoffe erforderlich, um ein Fixieren der genannten Partikel im Tabakrauchfilter sicherzustellen. Die beschriebenen Nachteile der grobkörnigen Aktivkohle zeigen sich daher auch bei dieser Filterkonstruktion.

Zu Tabakrauchfiltern bzw. der Verwendung und als Hintergrund für die nachfolgend geschilderte Erfindung ist Folgendes anzumerken: Filterzigaretten sind an ihrem mundseitigen Ende mit Tabakrauchfilter versehen, der zumindest einen Teil der Verbrennungsprodukte des Tabaks der Zigarette auffängt und dadurch verhindert, dass die Verbrennungsprodukte beim Rauchen eingeatmet werden. Andererseits soll ein Tabakrauchfilter den Geschmack des Tabakrauches so beeinflussen, dass er vom Raucher als positiv beurteilt wird. Bei einem Teil der Filterzigaretten ist der Tabakrauchfilter mit einem porösen, partikelförmigen Zusatzstoff versetzt, der die Filtrationsleistung des Tabakrauchfilters bzw. der Tabakrauchfilterelemente gegenüber einem Tabakrauchfilter ohne partikelförmige Zusatzstoffe erhöht. Häufig kann dieser Effekt dadurch erklärt werden, dass die porösen Zusatzstoffe vorzugsweise gasförmige Verbrennungsprodukte an ihrer inneren Oberfläche adsorbieren und somit deren Konzentration im Rauch reduzieren. Bei den prominentesten Vertretern dieser Art von Zigarettenfiltern wird als poröser, partikelförmiger Zusatzstoff Aktivkohle herangezogen. Andere derartige Tabakrauchfilter, wie sie zum Beispiel in der DE-A-2 658 479 beschrieben sind, enthalten Oxide, Hydroxide und/oder Oxidhydrate verschiedener Metalle, wie Silizium, Aluminium, Magnesium, Eisen und/oder Titan. Entscheidend für die Wirksamkeit derartiger poröser, partikelförmiger Zusatzstoffe ist deren Zugänglichkeit für die gasförmigen Rauchinhaltsstoffe. So hat es sich gezeigt, dass insbesondere feinteilige poröse Materialien eine gegenüber gröberen Partikeln erhöhte Filterleistungen zeigen. Weitere Nachteile der angesprochenen Kammerfilter sind darin zu sehen, dass sie einen hohen Aufwand bei ihrer Herstellung erfordern.

Weitere bekannte Filterkonstruktionen zeigen Möglichkeiten auf, auch feinkörnige Zusatzstoffe im Tabakrauchfilter einzubinden. Die US-A-3 043 736 und die US-A-2 881 770 beschreiben einen Tabakrauchfilter aus einem Bündel endloser, gekräuselter Filamente aus Celluloseacetat, der durch ein Umhüllungspapier zu einem Filterstab zusammengefasst wird, wobei die einzelnen Filamente mit feinteiliger Aktivkohle belegt sind. Die möglichen Vorrichtungen zur Auftragung der fein-partikulären Zusatzstoffe können eingeteilt werden in Vorrichtungen a) zum Aufbringen des Zusatzstoffes aus einer Aufschlämmung in einer wässrigen Phase oder einem flüchtigen organischen Träger oder einer Weichmacherflüssigkeit, b) zum Aufblasen der aus kleinen Teilchen bestehenden Zusatzstoffe die zuvor mit einem Klebstoff oder einem Weichmacher benetzt sein können, c) zum Aufbringen aus einer Latexemulsion und d) zum Aufbringen des Zusatzstoffes, indem ein zuvor durch Kleber oder Weichmacher benetztes Bündel von Filamenten oder Fäden durch ein aufgewirbeltes Bett feinteiliger Aktivkohle geführt wird. Diesbezüglich sei verwiesen auf die DE 127 4 946.

Die nach obigen Methoden gefertigten Tabakrauchfilter zeichnen sich dadurch aus, dass die mit Additiven behafteten Filamente vorzugsweise longitudinal orientiert sind und wechselseitig an statistisch verteilten Kontaktstellen mittels der Wirkung eines Klebers oder Weichmachers aneinander gebunden sind, so dass gleichmäßig über den Filter verteilt im Wesentlichen longitudinale kleine Freiräume zwischen benachbarten Filamenten durch die Strömung des Tabakrauches geschaffen werden.

Die angeführten Ausführungsbeispiele verdeutlichen, dass die so hergestellten und durch partikelförmige Zusatzstoffe versetzten Tabakrauchfilter ähnlich hohe Zugwiderstände haben wie Vergleichsfilter ohne Einbindung partikelförmiger Zusatzstoffe. Nach diesen Verfahren sind folglich keine Filter herzustellen, die gleichermaßen hohe Additivmasse wie niedrige Zugwiderstände aufweisen.

Alternativ kommen in Tabakrauchfiltern durch Aktivkohle dotierte Papierfilter zum Einsatz. Diese beinhalten Aktivkohlen kleiner Teilchengröße, die im Papierherstellungsprozess an das Papier gebunden werden. Dabei wird beim Hersteller des Filtermaterials ein Flächengebilde hergestellt, auf Bobinen aufgerollt und anschließend zum Verarbeiter gesandt. Der Filter oder Zigarettenhersteller rollt das Material von der Bobine ab, formt es zu einem stabförmigen Produkt, um es dann im Formatteil der Filterstabmaschine queraxial zu verdichten, mit Papier zu umhüllen und auf die Endlänge der Filterstäbe zu schneiden. Ergänzend dazu wird das Flächengebilde in der Regel, aber nicht notwendigerweise, vor der Umformung zu einem Stab parallel zur Laufrichtung durch eine Kreppeinrichtung gekräuselt. Damit erreicht man zum einen eine Erniedrigung der Materialdichte und zum anderen eine Beeinflussung des Zugwiderstandes der Filter. Charakteristisch für derartige durch Fältelung von flächigen Materialien hergestellte Filtern ist ihre Kanalstruktur, bei der sich längsfluchtend kanalförmige Bereiche geringer Materialdichte über einen erheblichen Teil der Länge des Filters oder Filterelements erstrecken. Begrenzt sind diese Kanäle durch das Filtermaterial mit höherer Materialdichte. Auf diese strukturelle Eigenschaft ist ganz wesentlich der vergleichsweise niedrige Zugwiderstand dieser Filter zurückzuführen.
Bei der Verwendung dieser Flächenfilter, die nicht oder nur teilweise aus Celluloseacetat bestehen, wird jedoch häufig der Rauchgeschmack als negativ beurteilt. Zudem zeigen derartige Filter nicht die von den Zigarettenfiltern aus Celluloseacetat bekannten spezifischen Retentionsleistungen für Phenole oder Nitrosamine.

Der Erfindung lag folglich die Aufgabe zugrunde, die eingangs bezeichneten einstückig aufgebauten Tabakrauchfilter oder -filterelemente so weiterzubilden, dass die Wirksamkeit eingebundener feinteiliger Adsorbentien möglichst wenig beeinträchtigt wird und dennoch bei eingebundener hoher Masse der partikelförmigen Zusatzstoffe ein niedriger Zugwiderstand vorliegt, wobei insbesondere als Filtermaterial Celluloseacetat eingesetzt werden soll.

Erfindungsgemäß wird diese Aufgabe dadurch gelöst, dass a) die Zusatzstoffe auf der Oberfläche der Fasern, der Filamente oder der Folien vorliegen, b) der Zugwiderstand des Tabakrauchfilters und die Masse der Zusatzstoffe im Tabakrauchfilter die folgende Formel (I) einhalten: M_{ad}/Δp > 1 mg/daPa (I), worin Δp der Zugwiderstand [daPa] ist, der als ein auf 7,8 mm Filterdurchmesser umgerechneter Wert eingesetzt wird, und M_{ad} [mg] die Masse der Zusatzstoffe ist, c) der Tabakrauchfilter Kanalstruktur aufweist und d) das Filtermaterial als flächiges Gebilde vorliegt.

Im Rahmen der Erfindung lassen sich übliche Fasern, Filamente und Folien auf Basis von spinnbaren bzw. zu Folien verarbeitbaren Polymeren oder Polymermischungen einsetzen. Im Rahmen der Erfindung ist es bevorzugt, dass das Filtermaterial ein flächiges Gebilde aus Fasern oder Filamenten oder eine Folie ist, wobei das flächige Gebilde und/oder die Folie glatt, gefältelt geprägt und/oder teilverdichtet sind.

Besonders bevorzugt ist es, wenn das Filtermaterial aus einem Celluloseester aufgebaut ist, wobei als Celluloseester insbesondere Celluloseacetat, Cellulosebutyrat, Celluloseacetobutyrat, Celluloseacetopropionat und/oder Cellulosepropionat in Frage kommen. Ein besonders bevorzugtes Celluloseacetat hat einen Substitutionsgrad von 1,5 bis 3,0, insbesondere 2,2 bis 2,6, als besonders bevorzugt 2,5. Als besonders vorteilhaft hat es sich erwiesen, im Rahmen der Erfindung bzw. bei deren Verwirklichung einen Tabakrauchfilter einzusetzen, der in der WO 01/28369 beschrieben ist. In geringfügiger Modifizierung und zur weitergehenden Optimierung der vorliegenden Erfindung gilt es als bevorzugt, dass das auf den Filamentfilter bezogene Faser- bzw. Filamentmasse-Zugwiderstand-Verhältnis S größer ist als 0,7, wobei der S-Wert nach der Formel $S = \left({m}_{A}/{Δp}_{7 , 8}\right) / dpf \left[10 m/daPa\right]$ berechnet wird, worin bedeuten m_{A} die Fasermasse [g], ΔP den Zugwiderstand [daPa] und dpf den Filamenttiter (dtex) und für den Zugwiderstand der auf den Filterdurchmesser von 7,8 mm umgerechnete Wert eingesetzt wird, und die Härte des Zigarettenfilters 90 Filtronahärte überschreitet.

Des Weiteren gilt es hier als bevorzugt, dass die Fasermasse maximal 10 mg/mm Filterlänge beträgt und/oder die Restkräuselung des Filtermaterials den Wert von 1,45 nicht übersteigt, wobei hierfür folgende Formel (III) gilt: ${I}_{R} = 10000 \times {m}_{A} / \left(G\times I\right)$
worin bedeuten m_{A} die Fasermasse [g], G den Gesamttiter [g/10 exp 4 x m] sowie l die Filterlänge [mm].

Eine optimale Restkräuselung liegt hier zwischen etwa 1,05 und 1,4, insbesondere zwischen 1,1 und 1,3 vor. Des Weiteren wird es bevorzugt, dass das auf den Filamenttiter bezogene Faser- bzw. Filamentmasse-Zugwiderstand-Verhältnis S höchstens 2 ist, insbesondere zwischen 0,8 und 1,3 liegt.

Besonders vorteilhafte Ergebnisse werden mit dem erfindungsgemäßen Tabakrauchfilter dann erzielt, wenn die Faser- bzw. Filamentmasse wenigsten 4 mg/mm Filterlänge beträgt, insbesondere zwischen 5 und 8 mg/mm Filterlänge liegt.

Bezüglich der Optimierung der Filtronahärte lässt sich feststellen, dass diese vorzugsweise zwischen 90 bis 95, insbesondere zwischen 91 und 93, liegen sollte.

Im Rahmen der Erfindung werden die Zusatzstoffe, die für die Lösung der gestellten Aufgabe wesentlich sind, auf der Oberfläche der Fasern, der Filamente oder der Folien angeordnet. Hierbei gilt es als besonders bevorzugt, wenn diese Zusatzstoffe teilchenförmig sind, insbesondere eine Teilchengröße von weniger als 300 µm aufweise, insbesondere weniger als 100 µm. Besonders bevorzugt ist es, wenn der Teilchendurchmesser unter 50 µm liegt, wobei eine Teilchengröße von weniger als 30 µm zu besonders guten Ergebnissen führt. Bei der Auswahl der teilchenförmigen Zusatzstoffe bzw. der porösen Zusatzstoffe unterliegt die Erfindung keiner wesentlichen Einschränkung.

Dem Fachmann ist es problemlos möglich, die geeigneten Zusatzstoffe auszuwählen, wobei diese vorzugsweise in Form eines Adsorptionsmittels auf Basis von Aktivkohle, Metalloxiden, Metallhydroxiden und/oder Metalloxidhydraten vorliegen, wobei es sich hier insbesondere um solche von Aluminium, Silizium, Titan und/oder Magnesium handelt. In einzelnen Fällen wird es bevorzugt, wenn der poröse Zusatzstoff zusätzlich mit Aktivsubstanzen versetzt wird, insbesondere in Form von Antioxidantien, Flavours und/oder antimutagenen Substanzen.

Die Einbringung der teilchenförmigen Zusatzstoffe in den erfindungsgemäßen Tabakrauchfilter ist nicht kritisch beschränkt. Dennoch wird es bevorzugt, dass die teilchenförmigen Zusatzstoffe mittels eines Binders auf der Oberfläche des Filtermaterials fixiert sind, insbesondere mit Polyvinylacetat, Polyvinylalkohol, Polyethylenglykol, wasserlöslichen Estern oder Ethern, Stärke, Stärkederivaten und/oder Celluloseestern.

Die Oberfläche der Fasern, Filamente und Folien lässt sich weitergehend wie folgt optimieren: So kann der sich darauf befindende Zusatzstoff die Funktion eines Filtrationshilfsmittels erfüllen, insbesondere in Form organischer Säuren, saurer Carbonsäureester, von Polyphenol und/oder Porphyrin-Derivaten. Die Faser, Filamente und Folien des Folienmaterials bzw. die die Tabakrauchfilter oder -filterelemente aufbauenden Fasern, Filamente oder Folien können im Inneren weitere Zusatzstoffe enthalten, die deren Eigenschaften verbessern. Diese sind vorzugsweise Weichmacher, Mattierungsmittel, Pigmente und/oder Stabilisatoren. Von besonderer Bedeutung ist die Einbeziehung des Weichmachers. Hierbei wird es bevorzugt, dass dieser innerhalb der Fasern oder Filamente bzw. Folien in einer Menge von 0 bis 15 Gew.-%, insbesondere von 5 bis 12 Gew.-% vorliegt. Der Weichmacher liegt zweckmäßiger Weise als Triacetin, Ethylenglykoldiacetat und/oder Zitronensäurediethylester vor. Zusätzlich kann der Tabakrauchfilter gemäß der Erfindung auch ein photoreaktives Additiv enthalten, insbesondere in Form feinteiligen Titandioxids des Anatas-Typs einer mittleren Teilchengröße von weniger als 2 µm.

Ein besonderes Kennzeichen wird durch das Merkmal b) der vorstehend definierten erfindungsgemäßen Lehre angegeben. Danach ist es eine Forderung der Erfindung, dass der Zugwiderstand des Tabakrauchfilters und die Masse der Zusatzstoffe im Tabakrauchfilter die folgende Formel (I) einhalten: M_{ad}/Δp_{7,8} > 1 mg/daPa, worin Δp [daPa] der Zugwiderstand ist, der als ein auf 7,8 mm Filterdurchmesser umgerechneter Wert eingesetzt wird, und M_{ad} [mg] die Masse der Zusatzstoffe ist. Besonders wird es bevorzugt, wenn das Verhältnis von M_{ad}/Δp über 2 mg/daPa, insbesondere über 3 mg/daPa, liegt.

Ein weiteres wesentliches Merkmal der Erfindung ist die Kanalstruktur des beanspruchten einstückig aufgebauten Tabakrauchfilters bzw. der -filterelemente. Es soll darauf hingewiesen werden, dass bei einer Kanalstruktur sich längs fluchtend kanalförmige Bereiche geringerer Materialdichte über einen erheblichen Teil der Länge des Filters oder filterelements erstrecken. Begrenzt sind diese Kanäle durch das Filtermaterial mit höherer Materialdichte. Die Kanalstruktur wird insbesondere dadurch eingehalten, dass als Filtermaterial ein flächiges Gebilde erfindungsgemäß herangezogen wird.

Dem Fachmann ist es problemlos möglich, ohne weitergehende zusätzliche technische Informationen den einstückig aufgebauten Tabakrauchfilter bzw. den einstückig aufgebauten Tabakrauchfilterelemente herzustellen. Nachfolgend soll auf ein besonders geeignetes Verfahren eingegangen werden: Hierbei wird zur Herstellung des erfindungsgemäßen Tabakrauchfilters Filter Tow vom Ballen abgezogen, pneumatisch aufbereitet und nach dem für Raumfilter üblichen Verfahren verstreckt. Vor dem eigentlichen Aktivierungsschritt wird intermediär ein Non-Woven-Vlies mit möglichst hoher Festigkeit in Richtung beider Flächenachsen erzeugt, welches auf Spulen aufgewickelt und mit Zusatzstoffen beaufschlagt werden kann. Zur Verteilung von Pulver auf eine faserförmige Oberfläche kann jede geeignete Methode zur Erzeugung der Tabakrauchfilters herangezogen werden. Besonders eignen sich die Vorrichtungen a) zum Aufbringen des Zusatzstoffes aus einer Aufschlämmung in einer wässrigen Flüssigkeit oder einem flüchtigen organischen Träger oder einer Weichmacherflüssigkeit für die Fäden, denen jeweils ein Binder zugesetzt worden sein kann, und b) zum Aufblasen des aus kleinen Teilchen bestehenden Zusatzstoffes auf die Fäden, die vorher mit einem Klebstoff oder einem Weichmacher benetzt worden sein können. Alternativ oder zusätzlich kann die Haftung der partikelförmigen Zusatzstoffe durch einen Schmelzkleber sichergestellt werden, der entweder zusammen mit den partikelförmigen Zusatzstoffen aufgetragen oder separat aufgetragen oder durch kurzzeitiges Erhitzen aktiviert wird.

Die erfindungsgemäßen Tabakrauchfilter können von Filterstäben ausgehend kontinuierlich hergestellt und in begrenzter Länge geschnitten werden. Jedes einzelne Element derartig begrenzter Länge könnte für sich selbst als Tabakrauchfilter für eine Zigarette verwendet werden, jedoch wird es vorzugsweise in längs fluchtender Anordnung mit mindestens einem weiteren Filterelement als Teil eines zusammengesetzten (z.B. doppelten oder dreifachen) Zigarettenfilters verwendet. Vorzugsweise wird ein einzelnes Filterelement gemäß der vorliegenden Erfindung in Verbindung mit einem längs fluchtend angeordneten Mundstückelement üblicher Erscheinungsform, zum Beispiel einem einheitlichen Stab aus Celluloseacetat-Faserkabel, verwendet.

Die Vorteile, die mit der vorliegenden Erfindung verbunden sind, lassen sich wie folgt zusammenfassend darstellen: So hat es sich gezeigt, dass bei Einhaltung der erfindungsgemäßen Lehre feinteilige Zusatzstoffe in Tabakrauchfilter eingebracht werden können, wobei anders als bei den entsprechenden Vergleichsprodukten des Standes der Technik ein besonders geringer Zugwiderstand beim Abrauchen feststellbar ist. Es wurde bei den erfindungsgemäßen Filtern gefunden, dass so eine besonders große bzw. hohe Filtrationsleistung erzielbar ist.

Darüber hinaus ist der erfindungsgemäße einstückig aufgebaute Tabakrauchfilter verhältnismäßig im Vergleich zu den entsprechenden Vergleichsprodukten des Standes der Technik einfach herzustellen. So entfällt die aufwändige Herstellung der genannten Kammerfilter aus mehreren Filterelementen. Ein weiterer Vorteil ist, dass insbesondere wenn das Filtermaterial aus Celluloseacetat aufgebaut ist, der Rauchgeschmack als besonders positiv beurteilt wird. Auch wird die selektive Retentionswirkung bezüglich Phenolen beobachtet.

Die Erfindung wird nachfolgend anhand von Beispielen noch näher erläutert.

### Beispiel 1 (Herstellung eines erfindungsgemäßen Filters)

Ein Filter Tow der Spezifikation 2,1Y48 (Filamenttiter 2,33 dtex; Gesamttiter 53 333 dtex) wird auf einem üblichen zweistufigen Streckwerk KDF 2 der Firma Hauni, Hamburg, aufbereitet und mit 8% Triacetin besprüht. Nach Verlassen der Umlenkwalze wird die Filter Tow-Bahn mit einer Mindestbreite von 250 mm in ein Paar von beheizten Kalanderwalzen eingeführt und mit einem wirksamen Liniendruck von 40 kg/cm kalandriert. Die profilierten Kalanderwalzen haben einen Durchmesser von 230 cm und eine gerillte Breite von 350 mm und weisen 10 Profilrillen pro cm auf, während die andere unprofiliert ist. Sie werden mit einem Silikonöl auf 150 °C beheizt. Das Rillenprofil ist trapezförmig mit einer oberen Breite von 0,4 mm und einer Tiefe von 0,5 mm.

Nach dem Verlassen der Kalanderwalzen wird das so hergestellte Vlies auf eine Spule aufgewickelt. Eine derartige Vliesspule wird an einem üblichen Foulard kontinuierlich abgewickelt und durch eine Flotte geführt, die mit einer wässrigen Aktivkohlesuspension gefüllt ist. Dabei wir das Vlies abwärts gerichtet zu 5 cm in die Suspension eingetaucht und an einer Umlenkwalze nach oben abgelenkt. Nach Verlassen des Suspensionsbades wird überschüssige Suspension an einem Paar Abquetschwalzen abgequetscht. Die Abquetschwalzen werden mit 10 m/min angetrieben und sorgen so für eine gleichmäßige Bewegung des Vlieses durch die Suspension. Nach Verlassen der Abquetschwalzen wird das Vlies durch einen Umlufttrockner bei 150 °C geführt. Der Trockner hat eine Trockenstrecke von 4 m und stellt somit das Eintrocknen der Suspension und die Fixierung der Aktivkohle auf dem Vlies sicher.

Nach Verlassen des Trockners wird das mit Aktivkohle dotierte Vlies an einer handelsüblichen KDF 2 der Firma Körber, Hamburg, durch Einführen in eine Einlaufdüse strangförmig gefaltet, mit Papier umhüllt und auf eine Filterstablänge von 126 mm geschnitten. Der Durchmesser der Filterstäbe wurde auf 7,8 mm eingestellt.

### Vergleichsbeispiel 1 (Herstellen eines Aktivkohlefilters durch Einstreuen von Kohlepartikeln in Filter Tow)

Ein Filter Tow der Spezifikation 2,1Y48 (Filamenttiter 2,33 dtex; Gesamttiter 53 333 dtex) wird auf einem üblichen Streckwerk KDF 2 der Firma Hauni, Hamburg, aufbereitet und mit Triacetin besprüht. Nach Verlassen der Umlenkwalze wird die Filter Tow-Bahn mit einer Mindestbreite von 200 mm durch eine Ausbreiterdüse geführt und pneumatisch mit Aktivkohlepartikeln von ungefähr 250 µm Teilchengröße versetzt. Dazu wird mit einer Dosierwaage kontinuierlich das Aktivkohlepulver auf einen Ansaugstutzen dosiert und mittels Pressluft durch eine Rohrleitung zu der Ausbreiterdüse verblasen. Die Ausbreiterdüse wird vorzugsweise mit einem mit einer Absaugung versehenen Kasten gekapselt, der lediglich Öffnungen für die Zu- und Abführung der Filter Tow-Bahn aufweist, um ein Austreten von Kohlestaub in die Umgebung zu vermeiden. Indem die geförderte Aktivkohlemenge auf die Geschwindigkeit der Filter Tow-Bahn abgestimmt wird, kann die Aktivkohlemenge auf der Filter Tow-Bahn sehr genau eingestellt werden. Nach Verlassen der beschriebenen Vorrichtung wird die Filter Tow Bahn in einer Einlaufdüse strangförmig gefaltet und in einer handelsüblichen KDF 2 der Fa Körber, Hamburg; bei einer Strahggeschwindigkeit von 50 m/min mit Papier umhüllt und auf eine Filterstablänge von 126 mm geschnitten. Der Filterstabdurchmesser wird auf 7,8 mm eingestellt.

In der Tabelle sind die Ergebnisse der Versuche zum Zugwiderstand und der Aktivkohlemasse zusammengefasst.

| | Partikelgröße | Dpf | G | Aktivkohle- | Zugwiderstand | M_{ad}/Δp |
|---|---|---|---|---|---|---|
| | Aktivkohle | [dtex] | [dtex] | Masse | (Filterstöpsel) | [mg/daPA] |
| | [µm] | | | [mg pro | [daPA] | |
| | | | | 21 mm Fil- | | |
| | | | | terstöpsel] | | |
| Vergleichsbeispiel 1 | 250 | 2,33 | 53333 | 80 | 131 | 0,61 |
| Beispiel 1 | 20 | 2,33 | 53333 | 80 | 10 | 8,0 |

## Patentansprüche

1. Einstückig aufgebaute Tabakrauchfilter oder -filterelemente, die Fasern, Filamente oder Folien auf Basis von spinnbaren bzw. zu Folien verarbeitbaren Polymeren oder Polymermischungen und einen Zusatzstoff oder mehrere Zusatzstoffe enthalten, wobei der wenigstens eine Zusatzstoff auf der Oberfläche der Fasern, Filamente oder Folien vorliegt, **dadurch gekennzeichnet, dass**
a) der wenigstens eine Zusatzstoff teilchenförmig ist,
b) der Zugwiderstand des Tabakrauchfilters und die Masse des wenigstens einen Zusatzstoffes im Tabakrauchfilter die folgende Formel einhalten: ${M}_{ad} / {Δp}_{7 , 8} > 1 mg / daPa$ worin Δp_{7,8} der Zugwiderstand [daPa] ist, der als ein auf 7,8 mm Filterdurchmesser umgerechneter Wert eingesetzt wird, und M_{ad} [mg] die Masse des wenigstens einen Zusatzstoffes ist,
c) das Filtermaterial als flächiges Gebilde vorliegt.

2. Tabakrauchfilter nach Anspruch 1, **dadurch gekennzeichnet, dass** das Filtermaterial als flächiges Gebilde aus Fasern, Filamenten oder Folien glatt, gefältelt, geprägt und/oder teilverdichtet ist.

3. Tabakrauchfilter nach Anspruch 1 oder 2, **dadurch gekennzeichnet, dass** das Filtermaterial aus einem Celluloseester aufgebaut ist.

4. Tabakrauchfilter nach Anspruch 3, **dadurch gekennzeichnet, dass** der Celluloseester Celluloseacetat, Cellulosebutyrat, Celluloseacetobyrat, Celluloseacetopropionat und/oder Cellulosepropionat ist.

5. Tabakrauchfilter nach Anspruch 4, **dadurch gekennzeichnet, dass** das Celluloseacetat einen Substitutionsgrad von 1,5 bis 3,0, insbesondere 2,2 bis 2,6, aufweist.

6. Tabakrauchfilter nach einem der Ansprüche 1 bis 5, **dadurch gekennzeichnet, dass** das Verhältnis von M_{ad}/Δp_{7,8} über 2 mg/daPa, insbesondere über 3 mg/daPa, liegt.

7. Tabakrauchfilter nach einem der Ansprüche 1 bis 6, **dadurch gekennzeichnet, dass** der auf der Oberfläche der Fasern, Filamente oder Folien vorliegende, wenigstens eine teilchenförmige Zusatzstoff insbesondere eine Teilchengröße von weniger als 300 µm aufweist.

8. Tabakrauchfilter gemäß einem der Ansprüche 1 bis 6, **dadurch gekennzeichnet, dass** die Teilchengröße des wenigstens einen Zusatzstoffes weniger als 100 µm, insbesondere weniger als 50 µm, und ganz besonders weniger als 30 µm beträgt.

9. Tabakrauchfilter nach Anspruch 7 oder 8, **dadurch gekennzeichnet, dass** der wenigstens eine teilchenförmige Zusatzstoff ein poröser Zusatzstoff ist, insbesondere in Form eines Adsorptionsmittels auf Basis von Aktivkohle, Metalloxiden, Metallhydroxiden und/oder Metalloxidhydraten.

10. Tabakrauchfilter nach Anspruch 9, **dadurch gekennzeichnet, dass** es sich bei den Metalloxiden, Hydroxiden und/oder Metalloxidhydraten um solche von Aluminium, Silizium, Titan und/oder Magnesium handelt.

11. Tabakrauchfilter nach Anspruch 9 oder 10, **dadurch gekennzeichnet, dass** der wenigstens eine poröse Zusatzstoff mit Aktivsubstanzen versetzt ist, insbesondere in Form von Antioxidantien, Flavours und/oder antimutagenen Substanzen.

12. Tabakrauchfilter nach mindestens einem der vorhergehenden Ansprüche, **dadurch gekennzeichnet, dass** der sich auf der Oberfläche der Fasern, Filamente und Folien befindende wenigstens eine Zusatzstoff ein Filtrationshilfsmittel, insbesondere in Form organischer Säuren, saurer Carbonsäureester, von Polyphenol und/oder Porphyrin-Derivaten darstellt.

13. Tabakrauchfilter nach mindestens einem der Ansprüche 1 bis 12, **dadurch gekennzeichnet, dass** der wenigstens eine teilchenförmige Zusatzstoff mittels eines Binders auf der Oberfläche des Filtermaterials fixiert ist, insbesondere mit Polyvinylacetat, Polyvinylalkohol, Polyethylenglykol, wasserlöslichen Estern oder Ethern, Stärke, Stärkederivaten und/oder Celluloseestern, insbesondere Celluloseacetat mit einem durchschnittlichen Acetylierungsgrad von 0,3 bis 1.

14. Tabakrauchfilter nach mindestens einem der Ansprüche 1 bis 13, **dadurch gekennzeichnet, dass** die Fasern, Filamente oder Folien des Folienmaterials im Inneren weitere Zusatzstoffe zur Eigenschaftsverbesserung enthalten.

15. Tabakrauchfilter nach Anspruch 14, **dadurch gekennzeichnet, dass** die weiteren Zusatzstoffe Weichmacher, Markierungsmittel, Pigmente und/oder Stabilisatoren sind.

16. Tabakrauchfilter nach Anspruch 15, **dadurch gekennzeichnet, dass** der Weichmacher innerhalb der Fasern oder Filamente bzw. Folien in einer Menge von 5 bis 15 Gew.-% vorliegt.

17. Tabakrauchfilter nach Anspruch 15 oder 16, **dadurch gekennzeichnet, dass** der Weichmacher in Form von Triacetin, Ethylenglykoldiacetat und/oder Zitronensäurediethylester vorliegt.

18. Tabakrauchfilter nach mindestens einem der vorhergehenden Ansprüche, **dadurch gekennzeichnet, dass** das auf den Filamenttiter bezogene Faser- bzw. Filamentmasse-Zugwiderstand-Verhältnis S größer ist als 0,7, wobei der S-Wert nach der Formel $S = \left({m}_{A}/{Δp}_{7 , 8}\right) / dpf \left[10 m/daPa\right]$ berechnet wird, worin bedeuten, m_{A} [g] die Faser- bzw. Filamentmasse, Δp [daPa] den Zugwiderstand und dpf [dtex] den Filamenttiter, wobei für den Zugwiderstand der auf den Filterdurchmesser von 7,8 mm umgerechnete Wert eingesetzt wird, und wobei die Härte des Zigarettenfilters 90 Filtronahärte überschreitet.

19. Tabakrauchfilter nach Anspruch 18, **dadurch gekennzeichnet, dass** die Faser- bzw. Filamentmasse maximal 10 mg/mm Filterlänge beträgt und/oder die Restkräuselung des Filtermaterials den Wert von 1,45 nicht übersteigt, wobei hierfür folgende Formel gilt: ${I}_{R} = 10000 \times {m}_{A} / \left(G\times I\right)$ worin bedeuten, m_{A} [g] die Faser- bzw. Filamentmasse, G [g/10exp4 m] den Gesamttiter sowie l [mm] die Filterlänge.

20. Tabakrauchfilter nach Anspruch 19, **dadurch gekennzeichnet, dass** die Restkräuselung zwischen 1,05 und 1,4, insbesondere zwischen 1,1 und 1,3 liegt.

21. Tabakrauchfilter nach mindestens einem der Ansprüche 18 bis 20, **dadurch gekennzeichnet, dass** das auf den Filamenttiter bezogene Faser- bzw. Filamentmasse-Zugwiderstand-Verhältnis S höchstens 2 beträgt, insbesondere zwischen 0,8 und 1,3 liegt.

22. Tabakrauchfilter nach einem der Ansprüche 18 bis 21, **dadurch gekennzeichnet, dass** die Faser- bzw. Filamentmasse wenigstens 4 mg/mm Filterlänge beträgt, insbesondere zwischen 5 und 8 mg/mm Filterlänge liegt.

23. Tabakrauchfilter nach mindestens einem der Ansprüche 18 bis 22, **dadurch gekennzeichnet, dass** die Filtronahärte 90 bis 95, insbesondere 91 bis 93 beträgt.

24. Tabakrauchfilter nach mindestens einem der vorhergehenden Ansprüche, **dadurch gekennzeichnet, dass** er ein fotoreaktives Additiv enthält, insbesondere in Form von feinteiligem Titandioxid des Anatas-Typs einer mittleren Teilchengröße von weniger als 2 µm.

## Claims

1. Tobacco smoke filters or filter elements constructed in one piece and containing fibers, filaments or films based on polymers or polymer mixtures, which can be spun or processed into films, and at least one additive, wherein the at least one additive being on the surface of the fibers, filaments or films, **characterized in that**
**a)** the at least one additive is particulate,
**b)** the resistance of the tobacco smoke filter to the passage of air and the mass of the at least one additive in the tobacco smoke filter observe the following formula (I): ${M}_{ad} / {Δp}_{7 , 8} > 1 mg / daPa$
in which Δp_{7.8} is the resistance to the passage of air (daPa), which is used as a value calculated on the basis of a 7.8 mm filter diameter, and M_{ad} (mg) is the mass of the at least one additive,
**c)** the filter material is present as a two-dimensional formation.

2. The tobacco smoke filter of claim 1, **characterized in that** the filter material as a two-dimensional formation of fibers, filaments or films is smooth, folded, embossed and/or partially consolidated.

3. The tobacco smoke filter of claims 1 or 2, **characterized in that** the filter material is built up from a cellulose ester.

4. The tobacco smoke filter of claim 3, **characterized in that** the cellulose ester is cellulose acetate, cellulose butyrate, cellulose acetobutyrate, cellulose acetopropionate and/or cellulose propionate.

5. The tobacco smoke filter of claim 4, **characterized in that** the cellulose acetate has a degree of substitution of 1.5 to 3.0 and, in particular, of 2.2 to 2.6.

6. The tobacco smoke filter of one of claims 1 to 5, **characterized in that** the ratio of M_{ad}/ Ap_{7.8} is more than 2 mg/daPa and, in particular, more than 3 mg/daPa.

7. The tobacco smoke filter of one of claims 1 to 6, **characterized in that** the at least one particulate additive being on the surface of the fibers, filaments or films, in particular has a particle size of less than 300 µm.

8. The tobacco smoke filter of claims 1 to 6, **characterized in that** the particle size of the at least one additive is less than 100 µm, preferably less than 50 µm and, in particular, less than 30 µm.

9. The tobacco smoke filter of claims 7 or 8, **characterized in that** the at least one particulate additive is a porous additive; in particular, in the form of an absorbent based on activated charcoal, metal oxides, metal hydroxides and/or metal oxide hydrates.

10. The tobacco smoke filter of claim 9, **characterized in that** the metal oxides, hydroxides and/or metal oxide hydrates are those of aluminum, silicon, titanium and/or magnesium.

11. The tobacco smoke filter of claims 9 and 10, **characterized in that** active substances are added to the at least one porous additive, in particular, in the form of antioxidants, flavors and/or antimutagenic substances.

12. The tobacco smoke filter of at least one of the preceding claims, **characterized in that** the at least one additive being on the surface of the fibers, filaments and films, is a filtration aid, in particular, in the form of organic acids, of acidic carboxylic esters, of polyphenol and/or of porphyrin derivatives.

13. The tobacco smoke filter of at least one of the claims 1 to 12, **characterized in that** the at least one particulate additive is fixed on the surface of the filter material by means of a binder, in particular, with polyvinyl acetate, polyvinyl alcohol, polyethylene glycol, water soluble esters or ethers, starch, starch derivatives and/or cellulose esters, in particular, cellulose acetate with an average degree of acetylation of 0.3 to 1.

14. The tobacco smoke filter of at least one of the claims 1 to 13, **characterized in that** the fibers, filaments or films of the film material contain further additives in their interior to improve the properties.

15. The tobacco smoke filter of claim 14, **characterized in that** the further additives are plasticizers, marking agents, pigments and/or stabilizers.

16. The tobacco smoke filter of claim 15, **characterized in that** the plasticizer within the fibers or filaments or films is present in an amount of 5 to 15% by weight.

17. The tobacco smoke filter of claims 15 or 16, **characterized in that** the plasticizer is present in the form of triacetin, ethylene glycol diacetate and/or diethyl citrate.

18. The tobacco smoke filter of at least one of the preceding claims, **characterized in that** the fiber mass (or filament mass) - resistance to the passage of air - ratio S, related to the filament titer, is larger than 0.7, the S value being calculated from the formula $S = \left({m}_{A}/{Δp}_{7.8}\right) / dpf \left[10 m/daPa\right]$
in which m_{A} [g] is the fiber mass or filament mass, Δp [daPa] is the resistance to the passage of air and dpf (dtex) is the filament titer and, for the resistance to the passage of air, the value, calculated for a filter diameter of 7.8 mm, is used, and the hardness of the cigarette filter exceeds 90 filtrona hardness.

19. The tobacco smoke filter of claim 18, **characterized in that** the fiber mass or filament mass does not exceed 10 mg/mm of filter length and/or the residual crimping of the filter material does not exceed the value of 1.45, formula (III) applying here: ${I}_{R} = 10 , 000 \times {m}_{A} / \left(G\times I\right)$
in which m_{A} [g] is the fiber mass or filament mass, G [g/10exp 4 m] is the total titer and I [mm] is the filter length.

20. The tobacco smoke filter of claim 19, **characterized in that** the residual crimping is between 1.05 and 1.4, in particular, between 1.1 and 1.3.

21. The tobacco smoke filter of at least one of claims 18 to 20, **characterized in that** the fiber mass (or filament mass) - resistance to the passage of air - ratio S, related to the filament titer, does not exceed a value of 2, in particular, has a value between 0.8 and 1.3.

22. The tobacco smoke filter of one of claims 18 to 21, **characterized in that** the fiber mass or filament mass is at least 4 mg/mm of filter length, in particular, between 5 and 8 mg/mm of filter length.

23. The tobacco smoke filter of at least one of claims 18 to 22, **characterized in that** the filtrona hardness is between 90 and 95, in particular, between 91 and 93.

24. The tobacco smoke filter of at least one of the preceding claims, **characterized in that** it contains a photoreactive additive, in particular, in the form of finely divided titanium oxide of the anatase type having an average particle size of less than 2 µm.

## Revendications

1. Filtres ou éléments filtrants pour fumée de tabac conçus d'une seule pièce, qui contiennent des fibres, des filaments ou des films à base de polymères ou de mélanges de polymères pouvant être filés ou traités pour former des films et un additif ou plusieurs additifs, l'au moins un additif étant présent sur la surface des fibres, filaments ou films, **caractérisé en ce que**
a) l'au moins un additif a une forme de particules,
b) la résistance à la traction du filtre pour fumée de tabac et la masse de l'au moins un additif respectent la formule suivante dans le filtre pour fumée de tabac : ${M}_{ad} / {Δp}_{7 , 8} > 1 mg / daPa$ Δp_{7,8} étant la résistance à la traction [daPa], qui est utilisée sous la forme d'une valeur convertie pour un diamètre de filtre de 7,8 mm, et M_{ad} [mg] étant la masse de l'au moins un additif,
c) le matériau filtrant étant présent sous forme de structure plane.

2. Filtre pour fumée de tabac selon la revendication 1, **caractérisé en ce que** le matériau filtrant en tant que structure plane à base de fibres, filaments ou films est lisse, plissé, gaufré et/ou partiellement compacté.

3. Filtre pour fumée de tabac selon la revendication 1 ou 2, **caractérisé en ce que** le matériau filtrant est conçu à base d'un ester de cellulose.

4. Filtre pour fumée de tabac selon la revendication 3, **caractérisé en ce que** l'ester de cellulose est de l'acétate de cellulose, du butyrate de cellulose, de l'acétobyrate de cellulose, de l'acétopropionate de cellulose et/ou du propionate de cellulose.

5. Filtre pour fumée de tabac selon la revendication 4, **caractérisé en ce que** l'acétate de cellulose présente un degré de substitution de 1,5 à 3,0, en particulier de 2,2 à 2,6.

6. Filtre pour fumée de tabac selon l'une des revendications 1 à 5, **caractérisé en ce que** le rapport de M_{ad}/Δp_{7,8} est supérieur à 2 mg/daPa, en particulier à 3 mg/daPa.

7. Filtre pour fumée de tabac selon l'une des revendications 1 à 6, **caractérisé en ce que** l'au moins un additif sous forme de particules, présent sur la surface des fibres, filaments ou films, présente en particulier une dimension de particule de moins de 300 µm.

8. Filtre pour fumée de tabac selon l'une des revendications 1 à 6, **caractérisé en ce que** la dimension de particule de l'au moins un additif est inférieure à 100 µm, en particulier inférieure à 50 µm, et tout particulièrement inférieure à 30 µm.

9. Filtre pour fumée de tabac selon la revendication 7 ou 8, **caractérisé en ce que** l'au moins un additif sous forme de particules est un additif poreux, en particulier sous la forme d'un adsorbant à base de charbon actif, d'oxydes de métal, d'hydroxydes de métal et/ou d'hydrates d'oxyde de métal.

10. Filtre pour fumée de tabac selon la revendication 9, **caractérisé en ce que**, en ce qui concerne les oxydes de métal, les hydroxydes et/ou les hydrates d'oxyde de métal, il s'agit d'aluminium, de silicium, de titane et/ou de magnésium.

11. Filtre pour fumée de tabac selon la revendication 9 ou 10, **caractérisé en ce que** l'au moins un additif poreux est mélangé avec des substances actives, en particulier sous forme d'antioxydants, de produits aromatiques ("flavours") et/ou de substances antimutagènes.

12. Filtre pour fumée de tabac selon au moins l'une des revendications précédentes, **caractérisé en ce que** l'au moins un additif se trouvant à la surface des fibres, filaments et films est un agent auxiliaire de filtration, en particulier sous forme d'acides organiques, d'ester acide d'acide carboxylique, de polyphénol et/ou de dérivés de porphyrine.

13. Filtre pour fumée de tabac selon au moins l'une des revendications 1 à 12, **caractérisé en ce que** l'au moins un additif sous forme de particules est fixé au moyen d'un liant à la surface du matériau filtrant, en particulier avec de l'acétate de polyvinyle, de l'alcool polyvinylique, du polyéthylèneglycol, des esters ou éthers solubles à l'eau, de l'amidon, des dérivés d'amidon et/ou des esters de cellulose, en particulier de l'acétate de cellulose avec un degré d'acétylation moyen de 0,3 à 1.

14. Filtre pour fumée de tabac selon au moins l'une des revendications 1 à 13, **caractérisé en ce que** les fibres, filaments ou films du matériau de film contiennent à l'intérieur d'autres additifs pour l'amélioration des propriétés.

15. Filtre pour fumée de tabac selon la revendication 14, **caractérisé en ce que** les autres additifs sont des plastifiants, des agents de marquage, des pigments et/ou des stabilisants.

16. Filtre pour fumée de tabac selon la revendication 15, **caractérisé en ce que** le plastifiant est présent à l'intérieur des fibres ou filaments ou films en une quantité représentant 5 à 15 % en poids.

17. Filtre pour fumée de tabac selon la revendication 15 ou 16, **caractérisé en ce que** le plastifiant est présent sous forme de triacétine, de diacétate d'éthylèneglycol et/ou d'ester diéthylique d'acide citrique.

18. Filtre pour fumée de tabac selon au moins l'une des revendications précédentes, **caractérisé en ce que** le rapport masse de fibre ou de filament - résistance à la traction S, rapporté au titre du filament, est supérieur à 0,7, la valeur S étant calculée selon la formule suivante $S = \left({m}_{A}/{Δp}_{7 , 8}\right) / dpf \left[10 m/daPa\right]$
m_{A} [g] représentant la masse de fibre ou de filament, Δp [daPa] la résistance à la traction et dpf [dtex] le titre du filament, la valeur convertie pour le diamètre de filtre de 7,8 mm étant utilisée pour la résistance à la traction, et la dureté du filtre à cigarette dépassant 90 de dureté Filtrona.

19. Filtre pour fumée de tabac selon la revendication 18, **caractérisé en ce que** la masse de fibre ou de filament s'élève au maximum à 10 mg/mm de longueur de filtre et/ou la frisure résiduelle du matériau de filtre ne dépasse pas la valeur de 1,45, sachant qu'on applique la formule suivante : ${I}_{R} = 10 000 \times {m}_{A} / \left(G\times I\right)$
dans laquelle m_{A} [g] représente la masse de fibre ou de filament, G [g/10exp4 m] le titre global et I [mm] la longueur de filtre.

20. Filtre pour fumée de tabac selon la revendication 19, **caractérisé en ce que** la frisure résiduelle se situe entre 1,05 et 1,4, en particulier entre 1,1 et 1,3.

21. Filtre pour fumée de tabac selon au moins l'une des revendications 18 à 20, **caractérisé en ce que** le rapport masse de fibre ou de filament - résistance à la traction S, rapporté au titre du filament, s'élève au maximum à 2, en particulier se situe entre 0,8 et 1,3.

22. Filtre pour fumée de tabac selon au moins l'une quelconque des revendications 18 à 21, **caractérisé en ce que** la masse de fibre ou de filament s'élève au moins à 4 mg/mm de longueur de filtre, en particulier se situe entre 5 et 8 mg/mm de longueur de filtre.

23. Filtre pour fumée de tabac selon au moins l'une des revendications 18 à 22, **caractérisé en ce que** la dureté Filtrona se situe entre 90 et 95, en particulier entre 91 et 93.

24. Filtre pour fumée de tabac selon au moins l'une des revendications précédentes, **caractérisé en ce qu'**il contient un additif photoréactif, en particulier sous la forme de dioxyde de titane à fines particules du type Anatas présentant une dimension de particule moyenne de moins de 2 µm.
